# EUROPÄISCHE PATENTSCHRIFT

(11) **EP 0 715 553 B1**
(45) Veröffentlichungstag und Bekanntmachung des Hinweises auf die Patenterteilung: **07.05.1997**
(21) Anmeldenummer: 94925359.5
(22) Anmeldetag: 22.08.1994
(51) Int. Cl.: B21K 1/20

(54) **VENTIL, INSBESONDERE EXPANSIONSVENTIL FÜR KÄLTEANLAGEN, UND VERFAHREN ZU SEINER HERSTELLUNG**
VALVE, IN PARTICULAR EXPANSION VALVE FOR REFRIGERATING SYSTEMS, AND A METHOD FOR THE MANUFACTURE THEREOF
SOUPAPE, NOTAMMENT SOUPAPE DE DETENTE POUR INSTALLATIONS FRIGORIGIQUES, ET SON PROCEDE DE FABRICATION

(30) Priorität: 23.08.1993 DE 4328315
(43) Veröffentlichungstag der Anmeldung: 12.06.1996
(73) Patentinhaber: Danfoss A/S, 6430 Nordborg (DK)
(72) Erfinder: VESTERGAARD, Anders, DK-6470 Sydals (DK); HANSEN, Jens, Jorn, DK-6430 Nordborg (DK); DENNING, Henrik, Thomas, DK-6430 Nordborg (DK)
(74) Vertreter: Nissen, Georg
(86) Internationale Anmeldenummer: DK9400314
(87) Internationale Veröffentlichungsnummer: WO9505908

(56) Entgegenhaltungen:
- EP-A- 0 166 796
- DE-A- 2 019 439
- DE-A- 2 847 900
- US-A- 4 521 948
- US-A- 4 818 105
- B HLER GMBH., "B!hler-Edelstahl-Handbuch" ver!ffentlicht Juni 1989, Seiten 128-171, insbesonders Seite 148, A 101.

## Beschreibung

Die Erfindung bezieht sich auf ein Ventil, insbesondere Expansionsventil für Kälteanlagen, mit einem Gehäuse und mindestens einem Stutzen, die durch Lötung miteinander verbunden sind, sowie auf ein Verfahren zu seiner Herstellung (siehe z.B. US-A-4 521 948).

Die auf dem Markt befindlichen Expansionsventile weisen ein Gehäuse aus Messing auf, in das gegebenenfalls Anschlußstutzen aus Kupfer eingelötet sind. Solche Messinggehäuse verfärben sich an der Oberfläche durch die sogenannte "Patina". Dies ist in der Lebensmittelindustrie und bei anderen Anwendungszwecken unerwünscht. Außerdem leidet der optische Eindruck. Aus diesem Grund ist es bekannt, die Oberfläche mit einer Nickelschicht zu versehen. Dieser wird aber nachgesagt, daß sie zu gesundheitlichen Beeinträchtigungen führen kann, nämlich zur sehr verbreiteten Nickelallergie. Außerdem beobachtet man sorgfältig die Schwermetalle in der Natur-Nahrungs-Kette, wobei Nickelsalze verdächtigt werden, Krebs auslösen zu können.

Der Erfindung liegt die Aufgabe zugrunde, ein Ventil der eingangs beschriebenen Art anzugeben, das für die Praxis besser geeignet ist.

Diese Aufgabe wird erfindungsgemäß dadurch gelöst, daß zumindest das Gehäuse und sämtliche Stutzen Tiefziehteile aus nichtrostendem Stahl sind, der so kohlenstoffarm ist, daß er trotz der Wärmebehandlung beim Löten gegen interkristalline Korrosion praktisch unempfindlich ist.

Nichtrostender Stahl, wie er in DIN 17441 definiert ist, enthält mindestens 12 % Chrom. Er neigt nicht zur Verfärbung. Er ist umweltfreundlich und gibt auch nicht zu gesundheitlichen Bedenken Anlaß. Allerdings ist es notwendig, einen sehr kohlenstoffarmen Stahl Zu verwenden, weil sich andernfalls durch die mit dem Lötprozeß verbundene Wärmebehandlung eine Sensibilisierung (beispielsweise durch die Ausscheidung von Chromkarbid) für die sogenannte interkristalline Korrosion ergibt, die in feuchten oder wasserdampfhaltigen Umgebungen auftritt und schließlich die Festigkeit und Dichtigkeit des Ventils beeinflußt. Wählt man aber einen geringen Kohlenstoffanteil, wird eine spanabhebende Verarbeitung des Stahls schwieriger und teurer als bei größeren Kohlenstoffanteilen. Daher werden Gehäuse und Stutzen als Tiefziehteile ausgebildet. Insgesamt ergibt sich daher ein Ventil (Expansionsventil, Magnetventil, Rückschlagventil u.dgl.), das nicht nur in Kälteanlagen, sondern auch in der Lebensmittelindustrie und unter ähnlich gearteten Anwendungsbedingungen gut geeignet ist.

Insbesondere kann der nichtrostende Stahl Chrom und Nickel enthalten und insbesondere ein Chrom-Nickel-Molybdän-Stahl sein. Nickel verbessert die Tiefzieh- und Löteigenschaften. Molybdän wirkt der Spalt- und Spannungskorrosion entgegen.

Die obengenannten Chromkarbide werden bei Temperaturen zwischen 500° und 900°C gebildet, wobei die größte Ausscheidungsgeschwindigkeit zwischen 600° und 700° C liegt. Wie lange es zulässig ist, in diesen Bereichen zu arbeiten, hängt vom Kohlenstoffgehalt des Stahls ab. Insbesondere empfiehlt es sich, daß der nichtrostende Stahl weniger als 0,05 % C enthält. Dann ist eine Lötzeit von 6 bis 7 Minuten zulässig, wie sie für einen Lötvorgang zwischen 600° und 700°C typisch ist. Erfolgt die Lötung jedoch bei höheren Temperaturen und wird der kritische Temperaturbereich während der Abkühlung schneller durchlaufen wird, können auch etwas höhere C-Anteile, wie 0,055 oder 0,06 % C, akzeptiert werden.

Insgesamt empfiehlt sich ein nichtrostender Stahl, der im wesentlichen die folgende Zusammensetzung hat: C ≤ 0,06 %; Cr = 12 bis 22 %; Ni = 6 bis 18 %; Mo = 0 bis 6 %; Rest Fe. Hinzu können noch weitere Elemente wie P, S, Si und/oder Mn, in den Üblichen kleinen Mengen kommen.

In den meisten Fällen ist es günstig, wenn der nichtrostende Stahl weniger als 0,05 % C enthält.

Die besten Ergebnisse sind mit nichtrostendem Stahl gemacht worden, der im wesentlichen die folgende Zusammensetzung hat: C ≤ 0,06 %; Cr = 16 bis 20 %; Ni = 8 bis 15 %; Mo = 0 bis 4 %; Rest Fe.

Empfehlenswert ist es, daß der Stutzen einen Flansch aufweist, der an der Außenfläche des Gehäuses angelötet ist. Die Flansche ergeben eine großflächige Anlage am Gehäuse, die auch bei dünnwandigen Stutzen, wie sie sich beim Tiefziehen ergeben, eine sichere Befestigung ermöglichen.

Ferner ist es möglich, daß das Gehäuse stirnseitig einen Außenflansch aufweist, an den der ebenfalls spanlos verformte Bodenring einer Membrandose angelötet oder durch Laserschweißung angebracht ist. Zusätzlich zu den Stutzen können daher auch noch weitere spanlos verformte Teile an dem Gehäuse angebracht werden.

Empfehlenswert ist als Lot eine kupferhaltige Legierung und insbesondere ein an sich bekanntes silberhaltiges Kupferlot. Man kann daher mit üblichen Lötverfahren arbeiten.

Bei einer bevorzugten Ausführungsform tragen zumindest einige Tiefziehteile eine Kupferschicht. Diese verbessert das Lötverhalten.

Vorteilhaft ist es auch, daß die Stutzen an ihrer Innenseite eine bis an das freie Ende reichende Kupferschicht tragen. Eine solche Kupferschicht gibt insbesondere beim Anschluß eines Kupferrohres eine dichte und feste Verbindung. Es genügen verhältnismäßig geringe Schichtdicken in der Größenordnung von 10 bis 100 µm.

Ein Verfahren zur Herstellung eines Ventils ist dadurch gekennzeichnet, daß zumindest das Gehäuse und der mindestens eine Stutzen aus flachen Platinen, die aus nichtrostendem, kohlenstoffarmem Stahl bestehen, tiefgezogen und anschließend miteinander verlötet werden. In der Massenfertigung ist die Herstellung der Tiefziehteile aus solchen Platinen ein besonders billiger Fabrikationsvorgang.

Hierbei empfiehlt es sich, daß zumindest zur Herstellung der Stutzen einseitig mit Kupfer beschichtete Platinen verwendet werden. Der betreffende Stutzen ist dann durchgehend mit einer Kupferschicht belegt.

Die Erfindung wird nachstehend anhand eines in der Zeichnung dargestellten, bevorzugten Ausführungsbeispiels naher erläutert. Es zeigen:
- Fig. 1: die Seitenansicht eines erfindungsgemäßen Ventils,
- Fig. 2: Stutzen und Kupferrohr beim Zusammenfügen und
- Fig. 3: einen Teilquerschnitt durch die Membrandose.

Das veranschaulichte Ventil 1 ist ein Expansionsventil für eine Kälteanlage. Es weist ein Gehäuse 2 mit drei Stutzen auf, nämlich einen Stutzen 3 für das zuströmende flüssige Kältemittel, einen Stutzen 4 für das abströmende dampfförmige Kältemittel und einen Stutzen 5 zum Anschluß einer Fühlerleitung. Alle Stutzen besitzen einen Außenflansch 6, 7 und 8, mit dem sie großflächig an der Außenseite des Gehäuses angelötet sind. Das eine Ende des Gehäuses 2 ist durch eine Membrandose 9 verschlossen, deren Bodenring 10 an einem Außenflansch 11 des Gehäuses 2 angelötet ist. Eine Deckplatte 12 der Membrandose ist über ein Kapillarrohr 13 mit einem Fühler 14 verbunden. Die Membran 15 steht daher von oben her unter dem Verdampfungsdruck der Flüssigkeit im Fühler 14 und von unten her unter dem Druck des Kältemittels, der am Stutzen 5 erfaßt ist, sowie einer nicht veranschaulichten Feder.

Alle in Fig. 1 gezeigten Teile des Ventils 1 bestehen aus nichtrostendem Stahl mit einem so geringen Kohlenstoffgehalt, daß am fertigen Ventil praktisch keine Ausscheidungen vorhanden sind, die später zu einer interkristallinen Korrosion führen könnten. Hierbei sind das Gehäuse 2 und die stutzen 3, 4 und 5 als Tiefziehteile ausgebildet, während der Bodenring 10 und der Deckel 12 Stanz-Präge-Teile sind. Beispielsweise wird ein Stahl mit der Werkstoffnummer 1.4404 (DIN 17440-Kurzname X2CrNiMo1810; DIN 17441-Kurzname X2CrNiMo17132) verwendet, der wegen seines Nickelgehalts die Tiefzieh- und Löteigenschaften verbessert und wegen des geringen Kohlenstoffgehalts in Verbindung mit dem Molybdän-Anteil der Spalt- und Spannungskorrosion entgegenwirkt. Ein derartiger nichtrostender Stahl ist als säure- und meereswasserbeständig bekannt. Er hat die folgende Zusammensetzung: C ≤ 0,03 %; Cr = 16,5 bis 18,5 %; Ni = 11,0 bis 14,0 %; Mo = 2,0 bis 2,5 %; Si ≤ 1,0 %, Mn ≤ 2,0 %, P ≤ 0,045 %, S ≤ 0,03 %, Rest Fe.

Ein anderer sehr brauchbarer Stahl hat die Werkstoffnummer 1.4306 und den DIN17441-Kurznamen X2CrNi1911 mit folgender Zusammensetzung: C ≤ 0,03 %; Cr = 18 bis 20 %; Ni = 10 bis 12,5 %; Si ≤ 1,0 %, Mn ≤ 2,0 %; P ≤ 0,045 %; S ≤ 0,03 %, Rest Fe.

Es kommen aber auch noch viele weitere Stähle in Betracht. Wesentlich ist, daß der C-Gehalt ≤ 0,06 %, vorzugsweise ≤ 0,05 % ist, um beim Löten keine interkristalline Korrosion auszulösen, daß der Chromgehalt größer 12 % ist, um die Rost- und Säurebeständigkeit zu bewirken, und daß ein ausreichender Nickelanteil vorgesehen ist, um ein tiefziehfähiges Material zu erhalten.

In Fig. 2 ist es am Beispiel des Stutzens 4 gezeigt, daß die Innenseite des Stutzens 16 mit einer Lötschicht 16 aus Kupfer versehen ist. Das Material der Lötschicht war schon auf der Stahlplatine aufgetragen, aus der die Stutzen 3, 4 und 5 tiefgezogen worden sind. Den Ausgangspunkt hierbei kann eine Platine mit geringer Dikke, beispielsweise 0,75 mm, aus kupferplatiertem nichtrostendem Stahl mit einer Kupferschichtdicke von 10 bis 100 µm bilden. Die Lötschicht erstreckt sich daher vom freien Ende des Stutzens bis auf die zu lötende Seite der Flansche 6, 7 und 8. Das Anlöten kann in einem Ofen bei relativ hohen Temperaturen, beispielsweise bei 1000°C, erfolgen.

Wenn ein Kupferrohr 17 in den Stutzen 4 eingeschoben und dort verlötet wird, erleichtert die Lötschicht 16 diesen Vorgang. Hierbei kann ein übliches Lot verwendet werden, beispielsweise ein mit 15 % Silber versetztes Kupferlot, wie es unter der Handelsbezeichnung Silfoss 15 vertrieben wird. Dieses Lot schmilzt bei etwa 700°C. Diese Temperatur läßt sich ohne Schwierigkeiten mit einem Schweißbrenner am freien Ende des jeweiligen Stutzens erzielen.

Diese Temperatur wirkt sich aber nicht an den wärmeempfindlichen Teilen des Ventils aus, weil die geringe Wärmeleitfähigkeit des Stutzen und des Gehäuses dies verhindert. Beispielsweise ist die mit ihrer Füllung versehene Membrandose 9 äußerst temperaturempfindlich. Ihre Grenztemperatur liegt bei nur 100°C.

Bei der Herstellung eines solchen Ventils wird in der Weise vorgegangen, daß das tiefgezogene Gehäuse 2 mit der Bodenplatte 10 und den drei Stutzen 3, 4 und 5 durch Löten verbunden wird. Dann werden die Einbauten in das Ventilgehäuse 2 eingebracht und schließlich die Membrandose 9 durch Aufsetzen der Membran und des mit dem Fühler 14 über das Kapillarrohr 13 verbundenen Deckels 12 vervollständigt. Alsdann erfolgt das Einfüllen des wärmeempfindlichen Füllstoffes in das Fühlersystem. Nunmehr ist das Ventil fertig zum Einsatz. Es wird an Ort und Stelle mit den Anschlußrohren 17 verbunden, indem diese in die Stutzen eingeführt oder auf diese aufgeschoben und schließlich durch Löten hieran befestigt werden.

Die Einbauten können auch von unten her in das Gehäuse 2 eingeführt werden. Der Stutzen 3 wird dann erst anschließend am Gehäuse 2 angebracht. Sofern die Einbauten wärmeempfindlich sind, kann die Befestigung des zuletzt anzubringenden Teils auch durch einen Schweißvorgang erfolgen, der weniger wärmebelastend ist als ein Lötvorgang, z.B. durch Laserschweißung.

## Patentansprüche

1. Ventil, insbesondere Expansionsventil für Kälteanlagen, mit einem Gehäuse und mindestens einem Stutzen, die durch Lötung miteinander verbunden sind, dadurch gekennzeichnet, daß zumindest das Gehäuse (2) und der Stutzen (3, 4, 5) Tiefziehteile aus nichtrostendem Stahl sind, der so kohlenstoffarm ist, daß er trotz der Wärmebehandlung beim Löten gegen interkristalline Korrosion praktisch unempfindlich ist.

2. Ventil nach Anspruch 1, dadurch gekennzeichnet, daß der nichtrostende Stahl Chrom und Nickel enthält.

3. Ventil nach Anspruch 2, dadurch gekennzeichnet, daß der nichtrostende Stahl ein Chrom-Nickel-Molybdän-Stahl ist.

4. Ventil nach einem der Ansprüche 1 bis 3, dadurch gekennzeichnet, daß der nichtrostende Stahl im wesentlichen die folgende Zusammensetzung hat: C ≤ 0,06 %; Cr = 12 bis 22 %; Ni = 6 bis 18 %; Mo = 0 bis 6 %; Rest Fe.

5. Ventil nach einem der Ansprüche 1 bis 4, dadurch gekennzeichnet, daß der nichtrostende Stahl weniger als 0,05 % C enthält.

6. Ventil nach einem der Ansprüche 4 oder 5, dadurch gekennzeichnet, daß der nichtrostende Stahl im wesentlichen die folgende Zusammensetzung hat: C ≤ 0,06 %; Cr = 16 bis 20 %; Ni = 8 bis 15 %; Mo = 0 bis 4 %; Rest Fe.

7. Ventil nach einem der Ansprüche 1 bis 6, dadurch gekennzeichnet, daß der Stutzen (3, 4, 5) einen Flansch (6, 7, 8) aufweist, der an der Außenfläche des Gehäuses (2) angelötet ist.

8. Ventil nach einem der Ansprüche 1 bis 7, dadurch gekennzeichnet, daß das Gehäuse (2) stirnseitig einen Außenflansch aufweist, an den der ebenfalls spanlos verformte Bodenring (10) einer Membrandose (9) angelötet oder durch Laserschweißung angebracht ist.

9. Ventil nach einem der Ansprüche 1 bis 8, dadurch gekennzeichnet, daß das Lot eine Kupfer enthaltende Legierung ist.

10. Ventil nach Anspruch 9, dadurch gekennzeichnet, daß das Lot ein silberhaltiges Kupferlot ist.

11. Ventil nach einem der Ansprüche 1 bis 10, dadurch gekennzeichnet, daß zumindest einige Tiefziehteile eine Kupferschicht (6) tragen.

12. Ventil nach Anspruch 11, dadurch gekennzeichnet, daß die Stutzen (3, 4, 5) an ihrer Innenseite eine bis an das freie Ende reichende Kupferschicht tragen.

13. Verfahren zur Herstellung eines Ventils nach einem der Ansprüche 1 bis 12, mit einem Gehäuse und mindestens einem Stutzen, die durch Lötung miteinander verbunden sind, dadurch gekennzeichnet, daß zumindest das Gehäuse und der mindestens eine Stutzen aus flachen Platinen, die aus nichtrostendem, kohlenstoffarmem Stahl bestehen, tiefgezogen und anschließend miteinander verlötet werden.

14. Verfahren nach Anspruch 13, dadurch gekennzeichnet, daß zumindest zur Herstellung der Stutzen einseitig mit Kupfer beschichtete Platinen verwendet werden.

## Claims

1. A valve, in particular an expansion valve for refrigeration systems, having a housing and at least one nozzle which are joined to one another by soldering, characterised in that at least the housing (2) and the nozzles (3, 4, 5) are deep-drawn parts of stainless steel which has such a low carbon content that despite being subjected to the effects of heat during soldering, it is practically insensitive to intercrystalline corrosion.

2. A valve according to claim 1, characterised in that the stainless steel contains chromium and nickel.

3. A valve according to claim 2, characterised in that the stainless steel is a chromium-nickel-molybdenum steel.

4. A valve according to one of the claims 1 to 3, characterised in that the stainless steel has almost the following composition: C ≤ 0.06 %, Cr = 12 to 22 %, Ni = 6 to 18%; Mo = 0 to 6 %, rest Fe.

5. A valve according to one of the claims 1 to 4, characterised in that the stainless steel contains less than 0.05 % of carbon.

6. Valve according to one of the claims 4 or 5, characterised in that the stainless steel has almost the following composition: C ≤ 0.06 %; Cr = 16 to 20 %; Ni = 8 to 15 %; Mo = 0 to 4 %, rest Fe.

7. A valve according to one of claims 1 to 6, characterised in that the nozzles (3, 4, 5) have a flange (6, 7, 8) which is soldered to the outer surface of the housing (2).

8. A valve according to one of claims 1 to 7, characterised in that the housing (2) has an external flange at its front end to which the base ring (10) of a diaphragm chamber (9), likewise formed without machining, is soldered or laser-welded.

9. A valve according to one of claims 1 to 8, characterised in that the solder is a copper-containing alloy.

10. A valve according to claim 9, characterised in that the solder is a silver-containing alloy.

11. A valve according to one of claims 1 to 10, characterised in that at least some deep-drawn parts carry a copper layer (6).

12. A valve according to claim 11, characterised in that the nozzles (3, 4, 5) have on their inside a copper layer extending as far as the free end thereof.

13. A method for the manufacture of a valve according to one of the claims 1 to 12, with a housing and at least one nozzle, which are joined to one another by soldering, characterised in that at least the housing and the nozzle, of which there is at least one, are deep-drawn from flat blanks of stainless, low-carbon steel, and are subsequently soldered to one another.

14. A method according to claim 13, characterised in that blanks coated on one side with copper are used at least for manufacturing the nozzles.

## Revendications

1. Soupape, notamment soupape de détente pour des installations frigorifiques, comportant un boîtier et au moins une tubulure, qui sont réunies par brasage, caractérisée en ce qu'au moins le boîtier (2) et la tubulure (3,4,5) sont des pièces embouties en acier inoxydable, qui contient peu de carbone de sorte qu'en dépit du traitement thermique lors du brasage, il est pratiquement insensible à une corrosion intercristalline.

2. Soupape selon la revendication 1, caractérisée en ce que l'acier inoxydable contient du chrome et du nickel.

3. Soupape selon la revendication 2, caractérisée en ce que l'acier inoxydable est un acier au chrome-nickel-molybdène.

4. Soupape selon l'une des revendications 1 à 3, caractérisée en ce que l'acier inoxydable possède essentiellement la composition suivante : C ≤ 0,06 %; CR = 12 à 22 %; Ni = 6 à 18 %; Mo = 0 à 6 %; le reste étant formé de Fe.

5. Soupape selon l'une des revendications 1 à 4, caractérisée en ce que l'acier inoxydable contient moins de 0,05 % de C.

6. Soupape selon l'une des revendications 4 ou 5, caractérisée en ce que l'acier inoxydable possède essentiellement la composition suivante : C ≤ 0,06 %; Cr = 16 à 20 %; Ni = 8 à 15 %; Mo = 0 à 4 %; le reste étant formé de Fe.

7. Soupape selon l'une des revendications 1 à 6, caractérisée en ce que la tubulure (3,4,5) possède une bride (6,7,8), qui est fixée par brasage à la surface extérieure du boîtier (2).

8. Soupape selon l'une des revendications 1 à 7, caractérisée en ce que le boitier possède frontalement une bride extérieure, à laquelle la bague de fond (10) également déformée sans formation de copeaux, d'une boîte à membrane (9) est fixée par brasage ou est fixée par soudage par laser.

9. Soupape selon l'une des revendications 1 à 8, caractérisée en ce que la brasure est un alliage contenant du cuivre.

10. Soupape selon la revendication 9, caractérisée en ce que la brasure est une brasure de cuivre contenant de l'argent.

11. Soupape selon l'une des revendications 1 à 10, caractérisée en ce qu'au moins quelques pièces embouties portent une couche de cuivre (6).

12. Soupape selon la revendication 11, caractérisée en ce que les tubulures (3,4,5) portent, sur leur face intérieure, une couche de cuivre qui s'étend jusqu'à l'extrémité libre.

13. Procédé pour fabriquer une soupape selon l'une des revendications 1 à 12, comportant un boîtier et au moins une tubulure, qui sont réunis entre eux par brasage, caractérisé en ce qu'au moins le boîtier et la au moins une tubulure sont formés par emboutissage de platines plates formées d'acier inoxydable contenant peu de carbone, et sont ensuite réunis par brasage.

14. Procédé selon la revendication 13, caractérisé en ce qu'au moins pour la fabrication des tubulures, on utilise des platines dont une face porte un revêtement de cuivre.
